# EUROPÄISCHE PATENTSCHRIFT

(11) **EP 0 155 318 B1**
(45) Veröffentlichungstag und Bekanntmachung des Hinweises auf die Patenterteilung: **30.05.1990**
(21) Anmeldenummer: 84903714.8
(22) Anmeldetag: 04.09.1984
(51) Int. Cl.: C10L 5/08, B01F 7/20

(54) **VERFAHREN UND VORRICHTUNG ZUR HERSTELLUNG EINES BRIKETTIERGUTES FÜR DIE HEISSBRIKETTIERUNG**
PROCESS AND UNIT FOR PRODUCING BRIQUETTE MATERIAL FOR HOT BRIQUETTING
PROCEDE ET INSTALLATION DE FABRICATION D'UN MATERIAU A BRIQUETTES POUR LE BRIQUETAGE A CHAUD

(30) Priorität: 06.09.1983 DE 3332053
(43) Veröffentlichungstag der Anmeldung: 25.09.1985
(73) Patentinhaber: Still Otto GmbH, 44718 Bochum (DE)
(72) Erfinder:
(74) Vertreter: Dahlkamp, Heinrich-Leo, Dipl.-Ing.
(86) Internationale Anmeldenummer: EP8400266
(87) Internationale Veröffentlichungsnummer: WO8501061

(56) Entgegenhaltungen:
- DE-A- 1 471 593
- DE-A- 1 942 957
- DE-B- 1 036 738
- GB-A- 1 168 283

## Beschreibung

Die Erfindung bezieht sich auf ein Verfahren zur Herstellung eines Brikettiergutes für die Heißbrikettierung durch pyrolytische Zersetzung backender Steinkohlen im Gemisch mit dem zwei- bis fünffachen Volumen feinkörniger, thermisch weitgehend stabiler Stoffe und auf eine Vorrichtung zur Durchführung des Verfahrens.

Bekannt ist ein derartiges Verfahren zur Herstellung eines Brikettiergutes aus der GB-A-1 168 283, die sich auf die Prioritätsanmeldungen DE-A-1571710 und 1671377 stützt. Die in diesen beiden Schriften beschriebenen Verfahren beziehen sich insbesondere auf Maßnahmen zur Erreichung eines bestimmten Maßes der Urteerausbeute des Brikettiergutes zum Zeitpunkt der Verformung. Die Urteerausbeute soll dabei gemäß der DE-A-15 71 710 bei einem Betrag von 0,2 bis 0,8% liegen und gemäß der DE-A-16 71 377 zwischen 0,07 und 0,2%. Man hat es sich dabei vor allem zur Aufgabe gesetzt, die maximal mogliche Entteerung des Brikettiergutes zu erreichen. Als wichtige Verfahrensmerkmale werden dabei bereits Mischtemperaturen mit 450°C bis 530°C und eine Verweilzeit des Brikettiergutes von 1 bis 15 Minuten genannt. Es hat sich dabei gezeigt, daß nicht immer ein gleichmäßig durchmischtes Brikettiergut zur Brikettierung gelangt, und insbesondere ist der Entgasungs- und Entteerungsgehalt nicht immer gleichbleibend. Das wirkt sich bei Brikettierpressen mit größerer Walzenbreite bereits als nachteilig aus.

Bei dem Verfahren nach der GB-A-1 168 283 werden die Feststoffkomponenten in einen Behälter eingeschleust, in dem die Durchmischung und Entgasung stattfindet. Der Behälter enthält ein Rührwerk mit senkrecht stehender Achse. Nach Verlassen des Rührwerkes wird das Brikettiergut über einen Zuteiler nach Art eines Zellenrades, der sich um eine waagerechte Achse dreht, auf die Walzenpresse aufgegeben. Dieser Zuteiler ist dabei nicht näher beschrieben.

Aufgabe der Erfindung ist es also, ein Verfahren und eine Vorrichtung zur Durchführung dieses Verfahrens vorzuschlagen, mit dem ein Brikettiergut möglichst gleichmäßiger Konsistenz für die Heißbrikettierung hergestellt wird, wobei dieses Brikettiergut gleichmäßig auf die Walzenbreite von mehr als 400 mm verteilt wird, es immer zu Briketts einheitlicher Konsistenz und Festigkeit kommt und auch sehr hohe Durchsatzleistungen von mehr als 7 t/h bis hin zu etwa 70 t/h erreicht werden.

Diese Aufgabe wird erfindungsgemäß durch die Merkmale des Hauptanspruches gelöst. Die Verfahrensvorschläge nach den Ansprüchen 2 bis 4 sind zweckmäßige Ergänzungen dazu. In den Ansprüchen 5 bis 7 sind darüber hinaus besonders günstige Vorrichtungen zur Durchführung dieses Verfahrens beansprucht.

Es hat sich erfindungsgemäß gezeigt, daß es insbesondere auf den zeitlichen Ablauf bei der Herstellung des Brikettiergutes für die Heißbrikettierung innerhalb der verschiedenen Zonen ankommt. Zunächst ist es erforderlich, daß die Einzelkomponenten mit den verschiedenen Temperaturen sehr schnell und sehr wirksam miteinander vermischt werden und daß sie im gesamten Wanderbettreaktor ausreichend Zeit zur Pyrolyse besitzen.

Dabei sollte das Brikettiergut im Wanderbettreaktor eine bestimmte Zeit verweilen, da einerseits eine ausreichende Pyrolyse und Entgasung stattfinden muß-denn ungenügend entgastes, speziell entteertes Brikettiergut neigt dazu, nach dem Verpressen wieder zu zerplatzen-, andererseits besteht bei zu stark entgastem Produkt die Gefahr, daß die Fettkohle ihre Bindefähigkeit verliert und das Produkt versandet und damit zu extrem hohem Abrieb neigt. Schließlich sollte erfindungsgemäß das Brikettiergut in einer bestimmten Zeit mit bestimmten Maßnahmen gleichmäßig auf die gesamte Brikettierwalzenbreite verteilt werden.

Durch das Wechselspiel der Misch- und Knetbewegung in waagerechter Richtung mit der anschließenden, um 90° gedrehten Rotationsbewegung, bei der das Durchmischen und Kneten ebenfalls durch die feststehenden Arme verstärkt wird, wird eine sehr gleichmäßige Konsistenz des Brikettiergutes über der gasamten Walzenbreite erreicht. Dabei wird außerdem die frühzeitige Wiederverfestigung des Brikettiergutes verhindert, so daß auch Doppelwalzenpressen mit Walzenbreiten von weit mehr als 400 mm und sehr hohen Durchsatzleistungen gleichmäßig beaufschlagt werden können.

Es hat sich erfindungsgemäß als zweckmäßig erwiesen, die Misch- und Knetbewegung durch mindestens ein Rührwerk zu erzeugen, dessen Rührarme eine mittlere Umfangsgeschwindigkeit von 1 bis 4 m/s haben und daß gleichzeitig die unteren, um eine nahezu waagerechte Achse rotierenden Rühr- und Verteilerarme eine Umfangsgeschwindigkeit von 0,5 bis 2,5 m/s haben. Von Vorteil ist es in diesem Zusammenhang auch, wenn das Verhältnis der Verweilzeiten für die parallel zu den Walzenachsen ausgeführte Misch- und Knetbewegung gegenüber der um 90° dazu gedrehten Bewegung mindestens 4:1 beträgt. Neben der Zusammensetzung der Einsatzkomponenten in dem Wanderbettreaktor sind die Drehbewegungen und das Verhältnis der Geschwindigkeit des Brikettiergutes in dem Wanderbettreaktor von entschiedender Bedeutung. Wenn man sich innerhalb der erfindungsgemäß angegebenen Grenzen bewegt, ist gewährleistet, daß ohne Betriebsstörungen aufgrund von Verstopfungen in jedem Fall nach Verlassen des Wanderbettreaktors ein brikettierfähiges Gemisch der Doppelwalzenpresse zugeleitet wird.

Es hat sich als günstig erwiesen, bei einer Preßleistung von mehr als 12 t/h die Gesamtverweilzeit im Wanderbettreaktor unter 8 Minuten zu halten. Bei den erfindungsgemäß vorgeschlagenen Geschwindigkeiten ist auch bei derartigen Pressenleistungen einerseits eine ausreichende Entgasung gewährleistet und andererseits kommt es zu keinerlei Verstopfungen im Wanderbettreaktor.

Nach Anspruch 4 soll schließlich das Brikettiergut in einem gegen die Atmosphäre der Pressenkammer abgedichteten Raum vorverdichtet werden und gleichmäßig auf die gesamte Walzenbreite verteilt werden. Im Aufgabebereich des Brikettiergutes auf die Doppelwalzenpresse wird ein Eindringen von Luft und damit das Entstehen eines explosionsfähigen Gemisches verhindert. Am Austritt aus der Doppelwalzenpresse fallen die Briketts in einen offenen Raum, so daß eine einfache Überwachung der Presse möglich ist.

Zur Durchführung des Verfahrens wird ein Wanderbettreaktor vorgesehen, der aus einem Behälter besteht, in dem ein oder mehrere Rührwerke mit senkrechter Drehachse und waagerechten Rührarmen angeordnet sind und dessen Verteilerzone unten aus einem Verteiler mit waagerechter zentraler Drehachse besteht, wobei zur Erreichung einer intensiven Misch- und Knetbewegung in der Verteilerzone erfindungsgemäß vorgeschlagen wird, daß an den Stirnwänden des Gehäuses der Verteilerzone feststehende Arme angebracht sind, die in axialer Richtung in den zylinderförmigen Verteilerkorb hineinragen.

Von besonderer Bedeutung zur Verteilung des Brikettiergutes in der Verteilerzone auf die gesamte Breite der Walzen ist dabei die Anzahl und Form der Verteilerstege, die in Drehrichtung in der Mitte, d.h. bei halber Länge des Verteilerkorbes, voreilen und zu ihren Enden hin nach hinten abgebogen oder abgewinkelt sind. Durch die von dem Vorteilerkorb in Laufrichtung rückwärts abgewinkelten Verteilerstege entsteht eine Kraftkomponente, mit deren Hilfe genügend Material zu den Außenseiten hin transportiert wird. An den Stirnwänden des Gehäuses der Verteilerzone sind feststehende Arme angebracht, die in axialer Richtung in den zylinderförmigen Verteilerkorb hineinragen. Außerdem wird erreicht, daß nochmals eine Vermischung des in der Mitte am Übergang zur Verteilerzone ankommenden Brikettiergutes mit dem an den Außenrändern unten austretenden Brikettiergut erfolgt. Auf diese Weise wird eine eventuell noch nicht gleichmäßige Zusammensetzung des Brikettiergutes aufgrund der unterschiedlichen Umfangsgeschwindigkeiten über den Radius verteilt mit einfachen Mitteln ausgeglichen.

Der Teil des Wanderbettreaktors mit senkrechter Drehachse kann gemäß Anspruch 6, insbesondere aus einem oberen und einem unteren zylinderförmigen Bereich bestehen, wobei der Außendurchmesser im oberen Bereich etwa 1,5- bis 5- mal, vorzugsweise 1,5- bis 3-mal, so groß ist wie im unteren Bereich und der Übergangsbereich zwischen dem oberen und unteren Bereich sich trichterförmig verengt und der untere Bereich des Wanderbettreaktors ohne Einschnürung in die Verteilerzone übergeht. Günstig ist es dabei, wenn die waagerecht rotierenden Rührarme im oberen Bereich etwa die 1,5- bis 5-fache, vorzugsweise 1,5- bis 3-fache, Menge gegenüber den Rührarmen im unteren Bereich haben. Mit Hilfe dieser Vorrichtung wird bei gleicher Winkelgeschwindigkeit im oberen und unteren Bereich eine unterschiedliche mittlere Geschwindigkeit des Brikettiergutes erreicht. Zur Vermischung der Einsatzkomponenten ist dabei im oberen Bereich eine sehr viel höhere Geschwindigkeit vorgesehen. Durch den erheblich größeren Durchmesser des Wanderbettreaktors im oberen Bereich ist auch eine erheblich größere Austrittsfläche für das nach oben austretende Entgasungsgas vorhanden, so daß die Austrittsgeschwindigkeit dieses Gases relativ gering gehalten werden kann. Dadurch ist gewährleistet, daß nur sehr geringe Mengen an Feinstaubpartikeln von dem Entgasungsgas mitgerissen werden.

In Anspruch 7 sind schließlich noch zweckmäßige Ausführungsformen für den Querschnitt am Übergang zur Verteilerzone angegeben.

Die Erfindung wird anhand er beigefügten Figuren 1 bis 4 beispielsweise näher erläutert;
Figur 1 zeigt die erfindungsgemäße Vorrichtung des Wanderbettreaktors mit oberem und unteren Bereich der Pyrolysezone und der Verteilzone sowie den beiden Walzenpressen.
Figur 2 und Figur 3 zeigen im Querschnitt und Längsschnitt die Verteilerzone mit der Verteilkorb und den darunter angeordneten Regelklappen.
Figur 4 ist eine Draufsicht auf die Verteilzone, wobei das Gehäuse geöffnet ist und der Verteilerkorb mit den am Ende abgewinkelten Verteilerstegen zu sehen ist.

### Bezugszeichenliste

(1a) Festwalze der Doppelwalzenpresse
(1 b) Loswalze der Doppelwalzenpresse _{.}
(2) oberer, erweiterter Bereich der Misch- und Knetzone des Wanderbettreaktors
(3) Rührarme
(4) unterer Bereich der Misch- und Knetzone des Wanderbettreaktors
(5) Verteilerzone des Wanderbettreaktors
(6) Verteilerkorb
(7) Verteilerstege
(8) Drehrichtung von (6)
(9) nach hinten abgewinkelte Enden von (7)
(10) Auslaßöffnung aus (5)
(11) Verschlußklappen an den Enden der Walzen
(12) Regelklappe
(13) Drehachse von (12)
(14) Befestigung von (11)
(15) Antrieb für die Rührarme
(16) senkrechte Achse für die Rührarme
(17) untere Lagerung von (16)
(18) untere Lagerung von (16)
(19) Einlaßöffnung für die Mischkomponenten
(20) Austrittsöffnungen für das Entgasungsgas
(21) Matrizen am Umfang der Brikettierwalzen (1a,1b)
(22) Antriebsachse des Verteilerkorbes
(23) feststehende Arme
(24) feststehende Arme
(25) feststehende Arme
(26) feststehende Arme

In der schematischen Zusammenstellung der Figur 1 ist der Wanderbettreaktor mit dem oberen und unteren Bereich (2, 4) und der unten direkt daran anschließenden Verteilerzone (5) sowie den beiden Doppelwalzenpressen (1a, 1b) dargestellt. Über mindestens zwei Einlaßöffnungen (20) werden die Komponenten mit unterschiedlichen Temperaturen in den Wanderbettreaktor gegeben. Am Umfang der senkrechten Drehachse (16), deren Antrieb (15) oberhalb des Wanderbettreaktors angeordnet ist, sind die waagerechten Rührarme (3) gleichmäßig in verschiedenen Höhen befestigt. Im oberen Deckel des Wanderbettreaktors ist außerdem die Austrittsöffnung (19) für das Entgasungsgas angeordnet. Die senkrecht Rührachse (16) ist unten in den Lagern (17) und (18), die sich innen an den Wandungen des Wanderreaktors abstützen, geführt. Aus der Misch- und Knetzone gelangt das Brikettiergut direkt in die Verteilerzone (5), in der ein Verteilerkorb (6) sich um eine waagerechte Drehachse (22) dreht. Der Verteilerkorb (6) ist am Umfang mit einer Reihe von Verteilerstegen (7) ausgerüstet, mit deren Hilfe das Brittiergut in die seitliche untere Austrittsöffnung (10) gedrückt wird und auf die Länge der Walzen gleichmäßig verteilt wird. Wie aus der Figur 4, insbesondere in der Draufsicht, ersichtlich ist, sind die Verteilerstege (7) in der Mitte geknickt und an den Enden in Drehrichtung des Verteilerkorbes (6) nach hinten abgewinkelt. Dadurch wird in vorteilhafter Weise erreicht, daß auch eine Austausch des Brikettiergutes in axialer Richtung des Verteilerkorbes erfolgt. In der Figur 4 sind ebenfalls die beiden Walzen in der Draufsicht angeordnet. Sie bestehen einerseits aus einer Festwalze (1 a) und einer in radialer Richtung verschiebbaren Loswalze (1b), die mit bestimmter einstellbarer Anpreßkraft gegen die Festwalze gedrückt wird. Auf dem Umfang der Walzen sind die Matrizen (21) für die Briketts angeordnet. In den Figuren 2 und 3 ist die Verteilerzone (5) noch einmal für sich dargestellt, wobei man insbesondere die Lagerung des Verteilerkorbes und die Verbindung der Verteilerstege mit der zentralen Antriebsachse erkennen kann. Unterhalb des Verteilerkorbes wird die Menge des Brikettiergutes mit Hilfe der Reglerklappe (12), die sich um die Drehachse (13) dreht, eingestellt. An den Enden der Walzen befinden sich Verschlußklappen (11), die bei (14) befestigt sind. Mit (23), (24) und (25) sind die von der Außenwand des Wanderbettreaktors in radialer Richtung und mit (26) die in axialer Richtung nach innen gerichteten feststehenden Arme bezeichnet. Sie können entweder gleichmäßig verteilt am Umfang des Wanderbettreaktors oder auch nur an einer Seite, wie in Figur 1 dargestellt, angeordnet sein.

## Patentansprüche

1. Verfahren zur Herstellung eines Brikettierguts für die Beißbrikettierung durch pyrolytische Zersetzung backender Steinkohlen im Gemisch mit dem zwei- bis fünffachen Volumen feinkörniger, thermisch weitgehend stabiler Stoffe wie Anthrazit, Magerkohle, Petrolkoks, Koksgrus, Sand, Metallerze, Phosphate, feinkörniger Metalloxide etc., die unter 650°C nicht backen und nicht oder nur unerheblich erweichen, bei einer Temperatur zwischen ca. 450 bis 530°C, die durch Vermischen der vorgetrockneten und/oder höchstens bis zur Temperatur der beginnenden Erweichung vorerhitzten, backenden Kohle mit den thermisch weitgehend stabilen Stoffen entsprechend höherer Ausgangstemperatur eingestellt wird, wobei das Mischgut in einem durch Rührer bewegten Wanderbett pyrolytisch zersetzt und entteert und anschließend über die Breite einer Doppelwalzenpresse (1a/1b) verteilt wird, und das Brikettiergut, das sich in einem Wanderbettreaktor durch pyrolytische Zersetzung des backenden Steinkohlenanteils bildet, während seiner Bildung zunächst in einer überwiegend parallel zu den Walzenachsen (1a/1b) und zum Ende in einer nahezu senkrecht dazu rotierenden, durch rotierende (3, 7) und feststehende (23 bis 26) Arme bewirkten Misch-und Knetbewegung gehalten wird, bis das entteerte, fertige Brikettiergut unmittelbar aus der letzten Rotationsbewegung heraus von parallel zur Rotationsachse verlaufenden Stegen (7) in den Einzugsspalt der mehr als 400 mm breiten Walzenpresse gepreßt wird.

2. Verfahren zur Herstellung eines Brikettiergutes für die Heißbrikettierung durch pyrolytische Zersetzung in einem Wanderbettreaktor nach Anspruch 1, dadurch gekennzeichnet, daß die überwiegend parallel zu den Walzenachsen (1a/ 1b) rotierende Misch- und Knetbewegung durch mindestens ein Rührwerk erzeugt wird, dessen Rührarme (3) ein mittlere Umfangsgeschwindigkeit von 1 bis 4 m/s haben und daß die unteren, um eine nahezu waagerechte Achse rotierenden Rühr- und Verteilerarme (7) eine Umfangsgeschwindigkeit von 0,5 bis 2,5 m/s haben.

3. Verfahren zur Herstellung eines Brikettiergutes für die Heißbrikettierung durch pyrolytische Zersetzung in einem Wanderbettreaktor nach Anspruch 1 oder 2, dadurch gekennzeichnet, daß die überwiegend parallel zu den Walzenachsen (1a/1b) ausgeführte Misch- und Knetbewegung mindestens 4/5 der gesamten Verweilzeit im Wanderbettreaktor beträgt.

4. Verfahren zur Herstellung eines Brikettiergutes für die Heißbrikettierung durch pyrolytische Zersetzung in einem Wanderbettreaktor nach einem der vorhergehenden Ansprüche 1 bis 3, dadurch gekennzeichnet, daß aus der Verteilerzone (5) des Wanderbettreaktors das Brikettiergut unten in einen gegen die Atmosphäre der Pressenkammer abgedichteten Raum gedrückt wird, aus dem das teilentgaste und vorverdichtete Brikettiergut in nahezu gleichmäßiger Verteilung über die gesamte Walzenbreite dem Brikettierspalt zugeführt wird.

5. Vorrichtung zur Durchführung eines Verfahrens nach den vorhergehenden Ansprüchen mit einem Wanderbettreaktor, der aus einem Behälter besteht, in dem ein oder mehrere Rührwerke mit senkrechter Drehachse (16) und waagerechten Rührarmen (3) angeordnet sind und dessen Verteilerzone (5) unten aus einem zylinderförmigen Verteilerkorb mit waagerechter zentraler Drehachse besteht und wobei an den Stirnwänden des Gehäuses der Verteilerzone (5) feststehende Arme (26) angebracht sind, die in axialer Richtung in den zylinderförmigen Verteilerkorb (6) hineinragen und der zylinderförmige. Verteilerkorb (6) an seinem Umfang gleichmäßig verteilt mindestens 3, vorzugsweise 6 bis 8, in axialer Richtung verlaufende Verteilerstege (7) besitzt, die in Drehrichtung (8) kreisbogenförmig in der Mitte voreilend und/oder mit einem oder mehreren Winkeln zu den Enden (9) nach hinten abgebogen sind.

6. Vorrichtung nach Anspruch 5, dadurch gekennzeichnet, daß der Teil des Wanderbettreaktors mit senkrechter Drehachse (16) aus einem oberen (2) und einem unteren (4) zylinderförmigen Bereich besteht, wobei der Außendurchmesser im oberen Bereich (2) etwa 1,5- bis 5-mal, vorzugsweise 1,5- bis 3-mal, so groß ist wie im unteren Bereich (4) und der Übergangsbereich zwischen oberen (2) und unteren (4) Bereich sich trichterförmig verengt und daß der untere Bereich (2) des Wanderbettreaktors ohne Einschnürung in die Verteilerzone (5) übergeht.

7. Vorrichtung zur Durchführung des Verfahrens nach einem oder mehreren der vorhergehenden Ansprüche, dadurch gekennzeichnet, daß der untere Querschnitt des Wanderbettreaktors am Übergang zur Verteilerzone (5) rund oder oval ausgebildet ist und daß der Durchmesser des runden Querschnittes bzw. die Länge des ovalen Querschnittes in etwa der Brikettierwalzenbreite entspricht.

## Revendications

1. Procédé pour la fabrication d'un matériau à briquettes pour le briquetage à chaud par la décomposition pyrolytique de houilles agglutinées mélangées à un volume de deux à cinq fois plus élevé de matières à grains fins ayant une grande stabilité thermique telles que anthracite, charbon maigre, coke de pétrole, poussier de coke, sable, minerais métalliques, phosphates, oxydes métalliques à grains fins qui n'agglutinent pas au-dessous de 650°C et qui ne ramollissent pas ou seulement d'une façon négligeable à une température située entre environ 450 et 530°C, laquelle est mise au point en fonction de températures de sortie plus élevées en mélangeant le charbon agglutiné préséché et/ou préchauffé au maximum à la température du début du ramollissement et les matières ayant une grande stabilité thermique, le mélange étant décomposé pyrolyti- quement dans un lit fluide mu par des remueurs, dégoudronné et enfin réparti sur la largeur d'une presse à double cylindre (1a/1b) et le matériau à briquettes qui se constitue dans un réacteur à lit fluide par la décomposition pyrolytique de la part de houille agglutinée étant tenu pendant sa formation dans un mouvement de mélange et de . malaxage engendré par des bras tournants (3, 7) et rigides (23 à 26) et tournant tout dabord d'une façon principalement parallèle aux axes des cylindres (1a/1b) et vers la fin pratiquement verticalement à ceux-ci jusqu'à ce que le matériau à briquettes dégoudronné et prêt à l'utilisation soit pressé directement après le dernier mouvement de rotation dans l'ouverture d'alimentation de la presse à cylindre de plus de 400 mm de largeur par l'intermédiaire des traverses parallèles à l'axe.

2. Procédé pour la fabrication d'un matériau à briquettes pour le briquetage à chaud par décomposition pyrolytique dans un réacteur à .lit fluide selon la revendication 1 caractérisé par le fait que le mouvement de mélange et de malaxage tournant d'une façon principalement parallèle aux axes des cylindres (1a/1b) est engendré par au moins un remueur dont les bras (3) ont une vitesse périphérique moyenne de 1 à 4 m/s et que les bras remueurs et distributeurs (7) inférieurs tournant autour d'un axe pratiquement vertical ont une vitesse périphérique moyenne de 0,5 à 2,5 m/s.

3. Procédé pour la fabrication d'un matériau à briquettes pour le briquetage à chaud par décomposition pyrolytique dans un réacteur à lit fluide selon la revendication 1 ou 2 caractérisé par le fait que le mouvement de mélange et de malaxage principalement parallèle aux axes des cylindres (1 a/1 b) s'élève au moins à 4/5 du temps de séjour global dans le réacteur à lit fluide.

4. Procédé pour la fabrication d'un matériau à briquettes pour le briquetage à chaud par décomposition pyrolytique dans un réacteur a lit fluide selon l'une des revendications 1 à précitées caractérisé par le fait que le matériau à briquettes sortant de la zone de distribution (5) du réacteur à lit fluide est pressé en bas dans une pièce qui est rendue étanche à l'atmosphère de la cellule de pressage et d'où le matériau à briquettes en partie dégazé et précomprimé est admis dans l'ouverture de briquetage tout en étant réparti presque uniformément sur toute la largeur du cylindre.

5. Dispositif pour la réalisation d'un procédé selon les revendications précitées, ceci grâce à un réacteur à lit fluide qui se compose d'un récipient dans lequel sont placés un ou plusieurs remueurs munis d'un axe rotatif vertical (16) et de bras remueurs horizontaux (3) et dont la zone de distribution (5) se compose en bas d'une corbeille de distribution cylindrique munie d'un axe rotatif central horizontal, des bras rigides (26) qui, dans le sens axial, se prolongent jusque dans la corbeille de distribution cylindrique (6) étant installés aux paroi d'extrémité du bâti de la zone de distribution (5) et la corbeille de distribution cylindrique (6) ayant au moins 3 et de préférence 6 à 8 traverses de distribution (7) lesquelles sont réparties régulièrement sur son pourtour et qui avancent au milieu en forme d'arc de cercle dans le sens de rotation (8) et/ou qui sont pliées à leurs extrémités (9) vers l'arrière avec un ou plusieurs angles.

6. Dispositif selon la revendication 5 caractérisé par le fait que la partie du réacteur à lit fluide munie dun axe rotatif vertical (16) se compose d'une partie supérieure (2) et d'une partie inférieure (4) cylindrique, le diamètre extérieur de la partie supérieure (2) étant environ 1,5 à 5 fois et de préférence 1,5 à 3 fois plus grand que dans la partie inférieure (4), la zone de transition entre la partie supérieure (2) et la partie inférieure (4) se rétrécissant en entonnoir et la zone inférieure (2) du réacteur à lit fluide passant sans rétrécissement dans la zone de distribution (5).

7. Dispositif pour la réalisation du procédé selon l'une ou plusieurs des revendications précitées caractérisé par le fait que la section transversale inférieure du réacteur à lit fluide au passage à la zone de distribution (5) est ronde ou ovale et que le diamètre de la section transversale ronde ou, le cas échéant, la longueur de la section transversale ovale correspond à peu près à la largeur du cylindre à briqueter.

## Claims

1. Process for the production of a briquetting material for hot briquetting by pyrolitic decomposition of agglutinating hard coals mixed with two to five times the volume of fine-grained, largely thermally stable substances such as anthracite, lean coal, petroleum coke, coke breeze, sand, metal ores, phosphates, fine-grained metal oxides etc., while below a temperature of 650°C do not agglutinate and do not, or only insignificantly, soften, at a temperature ranging approximately between 450 and 530°C which is obtained by mixing the predried and/or preheated agglutinating coal, with preheating only taking place until the temperature of softening is just about reached, with the largely thermally stable substances of suitably higher initial temperature, the mixed material being pyroliti- cally decomposed, detarred in a moving bed reactor with agitating means and subsequently distributed over the width of a double roller press (1a/1b), and the briquetting material forming in a moving bed reactor by the pyrolitic decomposition of the caking hard coal portion is, during its forming phase, first maintained in a rotary mixing and kneading motion caused by rotating (3,7) and stationary (23 to 26) arms substantially parallel to the roller axes (1a/1b) and at the end in a rotary motion almost perpendicular to the roller axes until the detarred finished briquetting material immediately following its last rotational motion is pressed into the feed gap of the more than 400 mm wide roller press by bars (7) arranged parallel to the rotational axis.

2. Process for the production of a briquetting material for hot briquetting by pyrolitic decomposition in a moving bed reactor according to claim 1 characterized in that the rotary mixing and kneading motion substantially parallel to the roller axes (1a/1b) is produced by at least one agitator unit whose agitating arms (3) having a mean circumferential speed to 1 to 4 m/s and that the lower agitating and distribution arms (7) rotating about an almost horizontal axis have a circumferential speed of 0.5 to 2.5 m/s.

3. Process for the production of a briquetting material for hot briquetting by pyrolitic decomposition in a moving bed reactor according to claim 1 or 2 characterized in that the mixing and kneading motion carried out substantially parallel to the roller axes (1 a/1 b) amounts to at least 4/5 of the total retention time in the moving bed reactor.

4. Process for the production of a briquetting material for hot briquetting by pyrolitic decomposition in a moving bed reactor according to one of the aforementioned claims 1 to 3 characterized in that the briquetting material is pressed downward from the distribution zone (5) of the moving bed reactor into a space sealed against the atmosphere of the press compartment from where the partially degassed and pre-compacted briquetting material is fed to briquetting gap in an almost even distribution over the entire width of the rollers.

5. Unit for the implementation of a process according to the above mentioned claims with a moving bed reactor which consists of one tank in which one or several agitating units are arranged with a vertical rotational axis (16) and horizontal agitating arms (3) and whose distribution zone (5) comprises a cylindrical distribution basket with horizontal central rotational axis, and with stationary arms (26) being attached to the front walls of the housing of the distribution zone (5) which project into the cylindrical distribution basket (6) in axial direction, and the cylindrical distribution basket (6) having at least 3, preferably 6 to 8, distribution bars (7) arranged in axial direction which in the direction of rotation (8) are leading in the middle in an arc-shaped manner and/or are provided with one or several angles bent backwards towards the ends (9).

6. Unit according to claim 5 characterized in that the portion of the moving bed reactor with perpendicular rotational axis (16) consists of an upper (2) and a lower (4) cylindrical area with the outer diameter in the upper area (2) being about 1.5 to 5 times, preferably 1.5 to 3 times, as large as that in the lower area (4) and the transitional area between the upper (2) and lower (4) area being necked down in a funnel shaped manner and that the lower area (2) of the moving bed reactor passes into the distribution zone (5) without neckdown.

7. Unit for the implementation of the process according to one or several of the above claims characterized in that the lower cross sectional area of the moving bed reactor at the point of transition to the distribution zone (5) is of round or oval shape and that the diameter of the round cross section or the length of the oval cross section roughly corresponds to the width of the briquetting roller.
